# EUROPÄISCHE PATENTSCHRIFT

(11) **EP 1 029 114 B1**
(45) Veröffentlichungstag und Bekanntmachung des Hinweises auf die Patenterteilung: **19.12.2001**
(21) Anmeldenummer: 98961039.9
(22) Anmeldetag: 21.10.1998
(51) Int. Cl.: C23C 28/00, C23C 8/02

(54) **FÜR EINE HEISSGASBEAUFSCHLAGUNG AUSGELEGTES ERZEUGNIS UND VERFAHREN ZUR HERSTELLUNG EINER BESCHICHTUNG FÜR DIESES ERZEUGNIS**
PRODUCT DESIGNED TO BE SUBJECTED TO THE EFFECTS OF HOT GAS AND METHOD FOR PRODUCING A COATING FOR THIS PRODUCT
PRODUIT CONCU POUR ETRE SOUMIS A L'ACTION D'UN GAZ CHAUD ET PROCEDE DE REALISATION D'UN REVETEMENT POUR CE PRODUIT

(30) Priorität: 03.11.1997 DE 19748538
(43) Veröffentlichungstag der Anmeldung: 23.08.2000
(73) Patentinhaber: SIEMENS AKTIENGESELLSCHAFT, 80333 München (DE)
(72) Erfinder: BEELE, Wolfram, D-40883 Ratingen (DE)
(86) Internationale Anmeldenummer: DE9803123
(87) Internationale Veröffentlichungsnummer: WO9923277

(56) Entgegenhaltungen:
- EP-A- 0 236 520
- EP-A- 0 780 484
- EP-A- 0 832 993
- WO-A-96/34128
- WO-A-97/47784
- DE-A- 19 523 637

## Beschreibung

Die Erfindung betrifft ein für eine Heißgasbeaufschlagung ausgelegtes Erzeugnis mit einer Beschichtung, insbesondere eine Gasturbinenschaufel. Die Erfindung betrifft weiter ein Verfahren zur Herstellung einer Beschichtung für ein für eine Heißgasbeaufschlagung ausgelegtes Erzeugnis.

In dem Artikel "Diffusion barrier coatings with active bonding, designed for gas turbine blades", von O. Knotek, E. Lugscheider, F. Löffler, W. Beele, in den "Proceedings of the 21^{st} International Conference on Metallurgical Coatings and Thin Films", San Diego, CA, USA, April 25 - 29, 1994, ist eine Diffusionsbarrierenbeschichtung für eine Gasturbinenschaufel beschrieben. Eine Gasturbinenschaufel weist häufig eine Oxidations- bzw. Korrosionsschutzbeschichtung auf einem Grundwerkstoff, in der Regel einer Superlegierung, auf. Aufgrund von Diffusionsprozessen kann es zur Bildung spröder Phasen in der Beschichtung kommen, wodurch die Lebensdauer der Gasturbinenschaufel beeinträchtigt wird. Ziel der Forschung ist es, eine Diffusionsbarriere zwischen dem Grundwerkstoff und der Beschichtung zu entwickeln, die gleichzeitig eine gute Anbindung der Beschichtung an den Grundwerkstoff gewährleistet. Dies wird durch ein Chrom-AluminiumOxid-Nitrid-System (Cr-AL-O-N) erreicht.

Aufgabe der Erfindung ist die Angabe eines für eine Heißgasbeaufschlagung ausgelegten Erzeugnisses, bei dem eine bezüglich ihrer Langzeitbeständigkeit verbesserte Beschichtung vorgesehen ist. Weitere Aufgabe der Erfindung ist die Angabe eines Verfahrens zur Herstellung einer Beschichtung für ein für eine Heißgasbeaufschlagung ausgelegtes Erzeugnis.

Erfindungsgemäß wird die auf Angabe eines Erzeugnisses gerichtete Aufgabe gelöst durch ein für eine Heißgasbeaufschlagung ausgelegtes Erzeugnis aus einem Grundwerkstoff auf dem eine Beschichtung aufgebracht ist, umfassend:
a) eine Schutzschicht aus MCrAlY, die
   mindestens ein Metall aus der Gruppe (Eisen, Kobalt, Nickel), abgekürzt mit M;
   Chrom (Cr) mit einem Gehalt von mindestens 15 wt%, insbe sondere mindestens 20 wt%;
   Aluminium (A1) und
   Yttrium (Y) und/oder Hafnium und/oder ein Metall aus der Gruppe der Seltenen Erden, insbesondere Scandium, Lanthan oder Cer enthält;
b) eine Oxidschicht, insbesondere mit Aluminiumoxid und/oder Chromoxid;
c) Chromnitrid.

Ein heißgasbeaufschlagbares Erzeugnis ist häufig mit einer Schutzschicht der eben genannten Art versehen. Eine solche Schutzschicht dient einem Oxidations- und Korrosionsschutz. Auf einer solchen Schutzschicht bildet sich bei Kontakt mit Sauerstoff eine Oxidschicht, die im wesentlichen aus Aluminiumoxid und/oder Chromoxid besteht. Die Oxidschicht kann auch durch Oxidation von einer dünnen, auf die Schutzschicht aufgebrachten Lage eines Oxidbildners, wie z.B. Aluminium oder Chrom gebildet sein. Im Laufe der Zeit verarmt die Schutzschicht an Aluminium und Chrom dadurch, daß Aluminium und/oder Chrom in die Oxidschicht diffundieren und dort oxidieren. Die Oxidschicht wächst dadurch. Dies ist in der Regel der lebensdauerbegrenzende Alterungsprozeß für die Beschichtung und beeinträchtigt die mechanischen Eigenschaften der wachsenden Oxidschicht. Um der Diffusion von Aluminium und/oder Chrom zum Sauerstoff oder umgekehrt entgegenzuwirken, wird in die Beschichtung Chromnitrid eingebaut. Die Erfindung beruht dabei auf der überraschenden Erkenntnis, daß in der Schutzschicht in ausreichenden Mengen Chromnitrid bildbar ist, wenn die Konzentration des Chroms über 15 wt%, vorzugsweise über 20 wt% liegt. Das Chromnitrid wirkt als eine besonders effiziente Diffusionsbarriere für die Diffusion von Aluminium und/oder Chrom zum Sauerstoff. Damit wird die Langzeitbeständigkeit der Beschichtung deutlich verbessert.

Vorzugsweise enthält die Schutzschicht Rhenium, insbesondere mit einem Anteil zwischen 1 wt% und 15 wt%. Hier und im folgenden bedeuten wt% Gewichtsprozent und at% Atomprozent.

Bevorzugt ist das Chromnitrid in der Oxidschicht enthalten. Weiter bevorzugt ist das Chromnitrid in einer Konzentration zwischen 10 at% und 60 at%, insbesondere etwa 50 at%, enthalten. Bevorzugtermaßen ist das Chromnitrid zwischen der Schutzschicht und der Oxidschicht vorhanden, vorzugsweise in einem Übergangsbereich oder auch Verankerungsbereich zwischen Oxidschicht und Schutzschicht.

Überraschenderweise ist es möglich, Chromnitrid in Form eines Gitters zu bilden. Bevorzugt bildet das Chromnitrid ein solches Gitter, insbesondere ein etwa rechteckiges Gitter mit einer Seitenlänge zwischen 0,1 µm und 10 µm. Die Bildung eines solchen Gitters stellt eine besonders effiziente Diffusionsbarriere dar. Zudem wird durch die Gitterstruktur die Rißanfälligkeit der Beschichtung herabgesetzt, was zusätzlich die Langzeitbeständigkeit der Beschichtung verbessert.

Bevorzugt ist das Erzeugnis als Turbinenschaufel, insbesondere als Gasturbinenschaufel ausgeführt. Gasturbinenschaufeln sind heute zumeist besonders hohen thermischen Belastungen und einem intensiven Angriff durch Oxidation oder Korrosion ausgesetzt. Die Lebensdauer der Beschichtung einer Gasturbinenschaufel bestimmt dabei in der Regel das Revisionsintervall der ganzen Schaufel. Vorzugsweise ist das Erzeugnis als Hitzeschild einer thermischen Maschine, insbesondere für eine Brennkammer, ausgeführt.

Bevorzugt ist auf die Oxidschicht eine keramische Wärmedämmschicht aufgebracht, insbesondere eine Wärmedämmschicht auf Zirkonbasis. Eine keramische Wärmedämmschicht dient zum Schutz der Turbinenschaufel vor sehr hohen Temperaturen. Die keramische Wärmedämmschicht ist über die Oxidschicht an die Schutzschicht angekoppelt. Ein Anwachsen der Oxidschicht führt zu einer zunehmenden Sprödheit der Oxidschicht. Die zunehmende Sprödheit der Oxidschicht hat eine die Langzeitbeständigkeit der Beschichtung verringernde Wirkung durch eine vergrößerte Anfälligkeit für ein Ablösen der Wärmedämmschicht. Indem durch die diffusionshemmende Wirkung des Chromnitrids ein Anwachsen der Oxidschicht verlangsamt wird, wird die Beschichtung in ihrer Langzeitbeständigkeit an einer besonders anfälligen Stelle, nämlich der Grenzschicht zwischen Wärmedämmschicht und Schutzschicht verbessert.

Erfindungsgemäß wird die auf Angabe eines Verfahrens gerichtete Aufgabe gelöst durch ein Verfahren zur Herstellung einer Beschichtung für ein für eine Heißgasbeaufschlagung ausgelegtes Erzeugnis, wobei
a) eine Schutzschicht aus MCrAlY, die
   - mindestens ein Metall aus der Gruppe Eisen, Kobalt, Nikkel, abgekürzt mit M,
   - Chrom (Cr) mit einem Gehalt von mindestens 15 wt%, insbesondere mindestens 20 wt%,
   - Aluminium (Al) und
   - Yttrium (Y) und/oder Hafnium und/oder ein Metall aus der Gruppe der Seltenen Erden, insbesondere Scandium, Lanthan oder Cer
   enthält, auf das Erzeugnis aufgebracht,
b) eine Oxidschicht, insbesondere mit Aluminiumoxid und /oder Chromoxid auf der Schutzschicht gebildet und
c) Chromnitrid über eine Stickstoffzufuhr in der Beschichtung erzeugt wird.

Bevorzugt erfolgt die Stickstoffzufuhr aus einer Stickstoffplasmaquelle über eine Stickstoffplasmabehandlung. Weiter bevorzugt wird der Beschichtung ein Stickstoffplasma zugeführt, welches als Sauerstoffgetter zusätzlich Wasserstoff enthält. Die Bereitstellung von Wasserstoff, und zwar in nicht molekularer Form ermöglicht es, dem Chromoxid Sauerstoff zu entziehen. Dadurch kann sich Stickstoff an das Chrom anlagern, was zur Bildung von Chromnitrid führt. Weiter bevorzugt wird zwischen dem Erzeugnis und der Stickstoffplasmaquelle eine Gleichspannung (BIAS) angelegt. Dadurch ist eine schnellere Erzeugung von Chromnitrid möglich, da der Stickstoff effizienter in das Erzeugnis eindringt. Vorzugsweise wird eine Gleichspannung von 50 V bis 600 V, insbesondere von 100 V bis 300 V angelegt.

Die Erfindung wird in einem Ausführungsbeispiel anhand der Zeichnung näher erläutert. Es zeigen:
- Fig. 1: einen Längsschnitt durch eine Beschichtung eines heißgasbeaufschlagbaren Erzeugnisses und
- Fig. 2: eine vergrößerte, schematische Darstellung eines Chromnitridgitters in einer Oxidschicht.

Gleiche Bezugszeichen haben in den Figuren die gleiche Bedeutung.

Fig. 1 ist ein Ausschnitt eines Längsschnittes durch eine das heißgasbeaufschlagbare Erzeugnis 1 darstellende Gasturbinenschaufel gezeigt. Die Gasturbinenschaufel 1 besteht aus einem Grundwerkstoff 2, z.B. aus einer Nickel-Basis-Superlegierung. Die Gasturbinenschaufel 1 weist eine Oberfläche 1A auf. Auf die Oberfläche 1A ist eine Schutzschicht aus MCrAlY aufgebracht, vorzugsweise mit den folgenden Konzentrationen:
Cr = Chrom zwischen 15 wt% und 30 wt%,
Al = Aluminium zwischen 6 wt% und 15 wt%
y = Yttrium und/oder Hafnium und/oder ein Metall der Seltenen Erden, insbesondere Scandium, Lanthan oder Cer zwischen 0.01 wt% und 2 wt%,
M = Nickel und/oder Kobalt und/oder Eisen als Rest.

Weiterhin kann bzw. können Rhenium oder andere Zusätze enthalten sein.

An die Schutzschicht 4 schließt sich eine Oxidschicht 5 an. Diese ist stark vergrößert dargestellt. An die Oxidschicht 5 schließt sich eine keramische Wärmedämmschicht 7, z.B. aus Yttrium-stabilisiertem Zirkonoxid, an. In der Oxidschicht 5 ist Chromnitrid 6 eingebaut. Das Chromnitrid 6 verringert die Diffusion von Aluminium oder Chrom aus der Schutzschicht 4 in die Oxidschicht 5. Dadurch verlangsamt sich ein Anwachsen der Dicke der Oxidschicht 5. Da eine dicke Oxidschicht 5 zu einer erhöhten Gefahr einer Ablösung der Wärmedämmschicht 7 führt, wird mit dem Verlangsamen des Anwachsens der Oxidschicht 5 die Langzeitbeständigkeit der Beschichtung 3 erhöht.

Fig. 2 zeigt vergrößert einen Längsschnitt durch eine Oxidschicht 5. Es ist schematisch ein Gitter 8 aus Chromnitrid 6 eingezeichnet, welches aus Gitterzellen 7A aufgebaut ist. Das Innere der Gitterzellen 7A besteht aus Aluminiumoxid und/oder Chromoxid. Das Gitter 8 ist nicht geometrisch perfekt ausgebildet, weist also z.B. Unterbrechungen, wechselnde Dicken und wechselnde Flächengrößen der Gitterzellen 7A auf. Im Mittel ist aber eine ungefähre durchschnittliche Seitenlänge A einer Gitterzelle 7A angebbar, welche vorzugsweise zwischen 0.1 µm und 5 µm liegt. Diese durchschnittliche Seitenlänge A ist insbesondere vom Material der Schutzschicht und/oder der Oxidschicht oder auch von Prozeßparametern bei der Bildung des Chromnitrids abhängig. Ein solches Gitter des Chromnitrides 6 verhindert besonders effizient eine Diffusion von Aluminium oder Chrom.

## Patentansprüche

1. Für eine Heißgasbeaufschlagung ausgelegtes Erzeugnis (1) aus einem Grundwerkstoff (2) auf dem eine Beschichtung (3) aufgebracht ist, umfassend:
a) eine Schutzschicht (4) aus MCrAlY, die
• mindestens ein Metall aus der Gruppe Eisen, Kobalt, Nikkel, abgekürzt mit M,
• Chrom (Cr) mit einem Gehalt von mindestens 15 Gewichts%, insbesondere mindestens 20 Gewichts%,
• Aluminium (Al) und
• Yttrium (Y) und/oder Hafnium und/oder ein Metall aus der Gruppe der Seltenen Erden, insbesondere Scandium, Lanthan oder Cer
enthält;
b) eine Oxidschicht (5), insbesondere mit Aluminiumoxid und/oder Chromoxid;
c) Chromnitrid (6).

2. Erzeugnis (1) nach Anspruch 1, wobei die Schutzschicht (4) Rhenium, insbesondere mit einem Anteil von 1 Gewichts% bis 15 Gewichts%, enthält.

3. Erzeugnis (1) nach Anspruch 1 oder 2, wobei das Chromnitrid (6) in der Oxidschicht (5) enthalten ist.

4. Erzeugnis (1) nach einem der vorhergehenden Ansprüche, bei dem das Chromnitrid (6) zwischen der Schutzschicht (4) und der Oxidschicht (5) vorhanden ist.

5. Erzeugnis (1) nach einem der vorhergehenden Ansprüche, bei dem das Chromnitrid (6) in einer Konzentration zwischen 10 at % und 60 Atom %, insbesondere etwa 50 Atom %, enthalten ist.

6. Erzeugnis (1) nach einem der vorhergehenden Ansprüche, bei dem das Chromnitrid (6) ein Gitter (8) bildet, insbesondere ein etwa rechteckiges oder quadratisches Gitter (8) mit einer Seitenlänge (A) zwischen 0,1 µm und 5 µm.

7. Erzeugnis (1) nach einem der vorhergehenden Ansprüche, welches als Turbinenschaufel, insbesondere als Gasturbinenschaufel, ausgeführt ist.

8. Erzeugnis (1) nach einem der vorhergehenden Ansprüche, welches als Hitzeschildelement einer thermischen Maschine, insbesondere für eine Brennkammer, ausgeführt ist.

9. Erzeugnis (1) nach einem der vorhergehenden Ansprüche, bei dem auf die Oxidschicht (5) eine keramische Wärmedämmschicht (7) aufgebracht ist, insbesondere eine Wärmedämmschicht (7) auf Zirkonoxid-Basis.

10. Verfahren zur Herstellung einer Beschichtung (3) für ein heißgasfestes Erzeugnis (1), wobei
a) eine Schutzschicht (4) aus MCrAlY, die
• mindestens ein Metall aus der Gruppe (Eisen, Kobalt, Nikkel), abgekürzt mit M,
• Chrom (Cr) mit einem Gehalt von mindestens 15 Gewichts%, insbesondere mindestens 20 Gewichts%,
• Aluminium (Al) und
• Yttrium (Y) und/oder Hafnium und/oder ein Metall aus der Gruppe der Seltenen Erden, insbesondere Scandium, Lanthan oder Cer
enthält, auf das Erzeugnis aufgebracht,
b) eine Oxidschicht (5), insbesondere mit Aluminiumoxid und/oder Chromoxid auf der Schutzschicht (4) gebildet und
c) Chromnitrid (6) über eine Stickstoffzufuhr in der Beschichtung (3) erzeugt wird.

11. Verfahren nach Anspruch 10, bei dem die Stickstoffzufuhr über eine Stickstoffplasmabehandlung erfolgt.

12. Verfahren nach Anspruch 10, bei dem aus einer Stickstoffplasmaquelle ein Stickstoffplasma der Beschichtung (3) zugeführt wird, welches als Sauerstoffgetter zusätzlich Wasserstoff enthält.

13. Verfahren nach Anspruch 10 oder 11, bei dem an das Erzeugnis gegenüber der Stickstoffplasmaquelle eine Gleichspannung (BIAS), insbesondere zwischen 50 V und 600 V, angelegt wird.

## Claims

1. Product (1) designed for exposure to hot gases and made of a base material (2) to which a coating (3) is applied, comprising:
a) a protective layer (4) of MCrAlY, which contains
• at least one metal from the group iron, cobalt, nickel, abbreviated to M,
• chromium (Cr) at a level of at least 15% by weight, in particular at least 20% by weight,
• aluminium (A1) and
• yttrium (Y) and/or hafnium and/or a metal from the rare-earth group, in particular scandium, lanthanum or cerium;
b) an oxide layer (5), in particular comprising aluminium oxide and/or chromium oxide;
c) chromium nitride (6).

2. Product (1) according to Claim 1, the protective layer (4) containing rhenium, in particular in a proportion of 1% by weight to 15% by weight.

3. Product (1) according to Claim 1 or 2, the chromium nitride (6) being contained in the oxide layer (5).

4. Product (1) according to one of the preceding claims, in which the chromium nitride (6) is present between the protective layer (4) and the oxide layer (5).

5. Product (1) according to one of the preceding claims, in which the chromium nitride (6) is contained in a concentration of between 10 atomic % and 60 atomic %, in particular about 50 atomic %.

6. Product (1) according to one of the preceding claims, in which the chromium nitride (6) forms a lattice (8), in particular an approximately rectangular or square lattice (8) having a side length (A) of between 0.1 µm and 5 µm.

7. Product (1) according to one of the preceding claims, which is designed as a turbine blade, in particular as a gas turbine blade.

8. Product (1) according to one of the preceding claims, which is designed as a heat-shield element for a heat engine, in particular for a combustion chamber.

9. Product (1) according to one of the preceding claims, in which a ceramic thermal insulation layer (7) is applied to the oxide layer (5), in particular a thermal insulation layer (7) based on zirconium oxide.

10. Process for producing a coating (3) for a product (1) which can withstand exposure to hot gases,
a) a protective layer (4) of MCrAlY, which contains
• at least one metal from the group (iron, cobalt, nickel), abbreviated to M,
• chromium (Cr) at a level of at least 15% by weight, in particular at least 20% by weight,
• aluminium (Al) and
• yttrium (Y) and/or hafnium and/or a metal from the rare-earth group, in particular scandium, lanthanum or cerium
being applied to the product,
b) an oxide layer (5), in particular comprising aluminium oxide and/or chromium oxide, being formed on the protective layer (4) and
c) chromium nitride (6) being produced by the provision of nitrogen in the coating (3).

11. Process according to Claim 10, in which the nitrogen is provided by means of a nitrogen plasma treatment.

12. Process according to Claim 10, in which a nitrogen plasma, which additionally contains hydrogen as an oxygen getter, is provided to the coating (3) from a nitrogen plasma source.

13. Process according to Claim 10 or 11, in which a DC voltage (bias), in particular between 50 V and 600 V, relative to the nitrogen plasma source is applied to the product.

## Revendications

1. Produit (1) conçu pour être soumis à l'action d'un gaz chaud et constitué d'un matériau (2) de base sur lequel est déposé un revêtement (3) comprenant :
a) une couche (4) de protection en MCrAIY, qui
• comprend au moins un métal du groupe du fer, du cobalt, du nickel, désigné en abrégé par M,
• du chrome (Cr) en une teneur d'au moins 15% en poids, notamment d'au moins 20 % en poids,
• de l'aluminium (Al) et
• de l'yttrium (Y) et/ou de l'hafnium et/ou un métal du groupe des terres rares, notamment le scandium, le lanthane ou le cer,
b) une couche (5) d'oxyde ayant notamment de l'oxyde d'aluminium et/ou de l'oxyde de chrome ;
c) du nitrure de brome (6).

2. Produit (1) suivant la revendication 1, dans lequel la couche (4) de protection contient du rhénium, notamment en une proportion de 1 % en poids à 15 % en poids.

3. Produit (1) suivant la revendication 1 ou 2, dans lequel le nitrure de chrome (6) est contenu dans la couche (5) d'oxyde.

4. Produit (1) suivant l'une des revendications précédentes, dans lequel le nitrure de chrome (6) est présent entre la couche (4) de protection et la couche (5) d'oxyde.

5. Produit (1) suivant l'une des revendications précédentes, dans lequel le nitrure de chrome (6) est contenu dans une concentration comprise entre 10% en atome et 60 % en atome et notamment d'environ 50 % en atome.

6. Produit (1) suivant l'une des revendications précédentes, dans lequel le nitrure de chrome (6) forme un réseau (8), notamment un réseau à peu près rectangulaire ou carré ayant une longueur (A) de côté comprise entre 0,1 µm et 5 µm.

7. Produit (1) suivant l'une des revendications précédentes, qui est réalisé sous la forme d'une aube de turbine, notamment d'une aube de turbine à gaz.

8. Produit (1) suivant l'une des revendications précédentes, qui est réalisé sous la forme d'un élément formant bouclier thermique, d'une machine thermique, notamment d'une chambre de combustion.

9. Produit (1) suivant l'une des revendications précédentes, dans lequel il est déposé sur la couche (5) d'oxyde une couche (7) calorifuge en céramique, notamment une couche (7) calorifuge à base d'oxyde de zirconium.

10. Procédé de production d'un revêtement (3) pour un produit (1) résistant à l'action d'un gaz chaud, dans lequel on dépose sur le produit
a) une couche (4) de protection en MCrAIY, qui
• comprend au moins un métal du groupe du fer, du cobalt, du nickel, désigné en abrégé par M,
• du chrome (Cr) en une teneur d'au moins 15% en poids, notamment d'au moins 20 % en poids,
• de l'aluminium (Al) et
• de l'yttrium (Y) et/ou de l'hafnium et/ou un métal du groupe des terres rares, notamment le scandium, le lanthane ou le cer,
b) on forme sur la couche (4) de protection une couche (5) d'oxyde, ayant notamment de l'oxyde d'aluminium et/ou de l'oxyde de chrome, et
c) on produit dans le revêtement (3) du nitrure de brome (6) par un apport d'azote.

11. Procédé suivant la revendication 10, dans lequel on effectue l'apport d'azote par un traitement au plasma à l'azote.

12. Procédé suivant la revendication 10, dans lequel on apporte au revêtement (3) un plasma à l'azote provenant d'une source de plasma d'azote, ce plasma comportant comme getter d'oxygène de l'hydrogène en supplément.

13. Procédé suivant la revendication 10 ou 11, dans lequel on applique au produit par rapport à la source de plasma à l'azote une tension continue (polarisée) entre 50 V et 600 V.
